# EUROPÄISCHE PATENTSCHRIFT

(11) **EP 1 625 244 B1**
(45) Veröffentlichungstag und Bekanntmachung des Hinweises auf die Patenterteilung: **03.06.2009**
(21) Anmeldenummer: 04726500.4
(22) Anmeldetag: 08.04.2004
(51) Int. Cl.: C23F 1/16, C25F 5/00, C25F 7/00

(54) **VERFAHREN ZUR ENTSCHICHTUNG EINES BAUTEILS**
METHOD FOR REMOVING LAYERS FROM A COMPONENT
PROCEDE POUR ENLEVER DES COUCHES D'UN COMPOSANT

(30) Priorität: 02.05.2003 EP 03010059
(43) Veröffentlichungstag der Anmeldung: 15.02.2006
(73) Patentinhaber: SIEMENS AKTIENGESELLSCHAFT, 80333 München (DE)
(72) Erfinder: KRÜGER, Ursus, 14089 Berlin (DE); KÖRTVELYESSY, Daniel, 13469 Berlin (DE); REICHE, Ralph, 13465 Berlin (DE); STEINBACH, Jan, 13353 Berlin (DE); WINKLER, Gabriele, 13587 Berlin (DE)
(86) Internationale Anmeldenummer: PCT/EP2004/003818
(87) Internationale Veröffentlichungsnummer: WO 2004/097070

(56) Entgegenhaltungen:
- EP-A- 0 999 296
- WO-A-02/103088
- WO-A-03/060963
- DE-A- 10 259 365
- US-A- 4 261 804
- US-A1- 2002 074 238

## Beschreibung

Die Erfindung betrifft ein Verfahren zur Entschichtung eines Bauteils nach dem Oberbegriff des Anspruchs 1.

Betriebsbeanspruchte Bauteile, wie z.B. Turbinenschaufeln von Gasturbinen werden einer Säurebehandlung unterzogen, so dass das Bauteil wieder verwendet werden kann.

Im Falle von Gasturbinenschaufeln werden die betriebsbeanspruchten MCrAlY-Schichten auf dem Bauteil abgelöst, indem sie in ca. 50° - 80°C warme 20%-tige Salzsäure getaucht werden. Nach einer aus Erfahrungswerten abgeleiteten Zeitdauer werden die Schaufeln aus dem Säurebad genommen, mit Wasser gespült und anschließend abrasiv gestrahlt. Die Prozessfolge Säurebad und Strahlen wird dabei mehrfach wiederholt, bis die gesamte MCrAlY-Schicht ab- bzw. aufgelöst ist. Die Wiederholung der einzelnen Prozessschritte ist in der Regel notwendig, da durch die Säure ausschließlich oberflächennahe aluminiumhaltige Phasen der MCrAlY-Schicht aufgelöst werden. Tieferliegende Bereiche der MCrAlY-Schicht können daher nicht in einem Schritt aufgelöst werden. An der Oberfläche bleibt eine poröse Schichtmatrix zurück, welche nachfolgend mittels Bestrahlen bspw. mechanisch entfernt wird.

Die Zeitdauer, in der die Schaufeln in der Säure verbleiben, spiegelt dabei nicht die tatsächliche für die individuelle Schaufel benötigte Zeit bis zum Stopp des Auflösungsprozesses wieder, sondern wird standardmäßig auf eine bestimmte Zeit festgelegt. Die Verweildauer im Säurebad wird dabei aufgrund von allgemeinen Erfahrungswerten festgelegt.

Jedoch ist jedes Bauteil individuell verschieden stark beansprucht, so dass eine feste Vorgabe zu unterschiedlichen oder nicht vollständigen Auflösungsverhalten der beanspruchten Oberfläche führt. Vielfach verbleiben die Bauteile auch ohne weiteren Fortschritt der Entschichtung bis zum Ablauf der vorgegebenen Zeitspanne in dem Säurebad.

Es ist daher Aufgabe der Erfindung eine individuelle Festlegung der minimal notwendigen Auflösungsdauer pro individueller Schaufel (Typ Beschichtungsdicke, Zustand nach Betriebsbeanspruchung, usw.) zu ermöglichen.

Die Aufgabe wird gelöst durch ein Verfahren zur Entschichtung eines Bauteils gemäß Anspruch 1.

Dabei wird eine Spannung zeitweise an das Bauteil und einem weiteren Pol angelegt, währenddessen sich das Bauteil in einem Entschichtungsmittel, insbesondere in einem Säurebad befindet, wodurch ein Strom fließt. Der zeitliche Verlauf des Stroms, bestimmt aus einzelnen Messpunkten, weist charakteristische Merkmale auf, die den aktuellen Entschichtungszustand des Bauteils widerspiegeln und die Bestimmung eines Endpunktes des Entschichtungsverfahrens ermöglichen. Über den Stromfluss kann also erkannt werden, ob die Entschichtung überhaupt noch weiter voranschreitet. Somit kann diese Information zur Entscheidung über die Bearbeitung oder Unterbrechung des Aufenthalts des Bauteils in dem Mittel herangezogen werden. Die Entschichtung wird nicht durch einen spannungsinitiierten Elektrolyseprozess, sondern allein durch den Angriff des Mittels (6) dominiert.

In den Unteransprüchen sind weitere vorteilhafte Verfahrensschritte aufgelistet, die in vorteilhafter Weise miteinander kombiniert werden können.

Es zeigen
Figur 1 eine Vorrichtung um das erfindungsgemäße Verfahren durchzuführen und
Figur 2 einen zeitlichen Stromverlauf, der sich bei der Durchführung des erfindungsgemäßen Verfahrens ergibt.

Figur 1 zeigt eine Vorrichtung 1, mit der das erfindungsgemäße Verfahren durchgeführt werden kann.

Die Vorrichtung 1 besteht aus einem Behälter 3, beispielsweise metallisch oder keramisch, in dem ein Mittel 6, eine Säure 6 oder ein Elektrolyt 6 angeordnet ist, die zumindest teilweise zur Entschichtung eines Bauteils 9 dienen.

In dem Mittel 6 oder in einer Säure 6 ist das Bauteil 9 angeordnet, dessen Oberflächenbereich aufgelöst werden soll. Dies geschieht beispielsweise durch den Säureangriff oder Angriff des Mittels 6 auf die bspw. betriebsbeanspruchte Oberfläche des Bauteils 9.

Erfindungsgemäß ist eine Spannungs/Stromquelle 18 vorhanden, die elektrisch über Verbindungsmittel 15 mit dem Bauteil 9 verbunden ist. Ein Stromkreis kann dadurch geschlossen werden, dass die Verbindungsmittel 15 mit einem Pol, d.h. einer Elektrode 12, die in der Säure 6 angeordnet ist oder mit dem Behälter 3 verbunden werden, so dass ein Strom zwischen Bauteil 9 und dem Pol 3, 12 fließen kann, der auch gemessen werden kann.

Der Strom fließt über das Innere des Bauteils 9 durch die beanspruchte Oberfläche des Bauteils 9 und durch das Mittel 6 hin zu der Elektrode 12 oder den Behälter 3. Der Strom fließt diskontinuierlich. So kann daher in regelmäßigen und unregelmäßigen Abständen ein Spannungspuls angelegt werden und der Strom gemessen werden.

Ein solcher zeitlicher Verlauf des Stroms ist in Figur 2 dargestellt. Der Strom I steigt am Anfang mit der Zeit t an und ist nach einem gewissen Zeitpunkt zunächst im Wesentlichen konstant. Die Entschichtung ist noch nicht vollständig erfolgt, d.h. die Entschichtungsrate ist noch hoch.

Nach einer gewissen Zeit t sinkt der Strom I. Das Absinken (Bereich oder Punkt 27 in der Kurve I(t)) des Stroms I zeigt an, dass nur noch wenig Schichtmaterial aufgelöst wird. Der Auflöseprozess kann daher gestoppt werden, wenn bspw. ein vorgegebener Vergleichswert für die Stromstärke erreicht ist.

Da die Messspannung nur für sehr kurze Zeit angelegt wird, wird der Auflösungsprozess nicht durch einen spannungsinitiierten Elektrolyseprozess, sondern allein durch den Säureangriff dominiert.

Der zeitliche Verlauf des Stroms I(t) 24 wird aus einzelnen Messpunkten 21 ermittelt, die in regelmäßigen oder unregelmäßigen Abständen bestimmt werden.

Die gesamte Messzeit (Anlegen einer Spannung) um Messpunkte 21 zu ermitteln beträgt im Verhältnis zur Entschichtungszeit, also der Zeit, in der die Schicht entfernt wird, 1:100, 1:1000 oder 1:10000, da die Spannung immer nur sehr kurz angelegt wird.

Die Höhe des Strom oder Spannungspulses wird so eingestellt, dass sich kein Einfluss auf das Verfahren ergibt.

Zwar kann in dem Behälter 3 ein Elektrolyt vorhanden sein, z.B. ein gelöstes Salz, das auch eine Säure ergibt, aber da kein Strom oder Spannung permanent oder größtenteils anliegt, findet kein elektrolytischer Prozess und damit auch kein elektrolytischer Entschichtungsprozess statt.

In einem Behälter 3 können auch mehrere Bauteile 9 zur Entschichtung angeordnet werden, wobei für jedes Bauteil individuell eine Stromkurve I(t) ermittelt wird, so dass die Bauteile ggf. unterschiedlich lang in dem einen Behälter 3 sind.

Ein weiteres Bauteil 9 kann auch als Pol 12 dienen.

Das Verfahren kann auch in Teilschritten durchgeführt werden.

Dabei wird jeweils in einem Verfahrenszwischenschritt eine abrasive Entschichtung durchgeführt, die Rückstände von Säureprodukten entfernt und/oder zur Beschleunigung der Entschichtung führt, da sich nach einem gewissen zeitlichen Aufenthalt des Bauteils 9 in dem Mittel 6 bspw. eine spröde Schicht gebildet hat, die sich abrasiv besser entfernen lässt.

Ebenso kann eine Wässerung des Bauteils 9 in einem Verfahrenszwischenschritt durchgeführt werden.

Danach wird das Bauteil 9 erneut in dem Mittel (6) angeordnet wird.

Die Verfahrensschritte Behandlung des Bauteils 9 im Mittel 6, abrasive Bestrahlung können beliebig wiederholt werden.

Die Entschichtung des oder der Bauteile 9 läuft ohne das Vorhandensein einer Spannung, d.h. es liegt kein elektrolytischer Entschichtungsprozess vor.

## Patentansprüche

1. Verfahren zur Entschichtung eines Bauteils (9),
bei dem das Bauteil (9) in einem Mittel (6) angeordnet ist,
das die Oberfläche des Bauteils (9) zumindest teilweise angreift,
**dadurch gekennzeichnet, dass**
nur zeitweise eine Spannung an das Bauteil (9) und einem weiteren Pol (3, 12) angelegt wird,
so dass ein Strom (I) zumindest durch das Mittel (6) fließt,
dessen zeitlicher Verlauf (I(t)) den Zustand des Entschichtungsprozesses darstellt und zur Entscheidung über die Beendigung oder Unterbrechung des Aufenthalts des Bauteils (9) in dem Mittel (6) herangezogen wird, wobei die Entschichtung nicht durch einen spannungsinitiierten Elektrolyseprozess,
sondern allein durch den Angriff des Mittels (6) dominiert wird.

2. Verfahren nach Anspruch 1,
**dadurch gekennzeichnet, dass**
als weiterer Pol eine Elektrode (12) in dem Mittel (6) verwendet wird.

3. Verfahren nach Anspruch 1 oder 2,
**dadurch gekennzeichnet, dass**
als Mittel (6) eine Säure verwendet wird

4. Verfahren nach Anspruch 1,
**dadurch gekennzeichnet , dass**
der Strom (I).am Anfang des Entschichtungsprozesses mit der Zeit (t) ansteigt und dann relativ konstant bleibt.

5. Verfahren nach Anspruch 1,
**dadurch gekennzeichnet , dass**
ein Absinken des Stroms (I(t)) im zeitlichen Verlauf, insbesondere auf einen vorgegebenen Vergleichswert, einen Endpunkt des Entschichtungsprozesses markiert.

6. Verfahren nach Anspruch 1,
**dadurch gekennzeichnet, dass**
das Verfahren in Teilschritten durchgeführt wird, wobei jeweils in einem Verfahrenszwischenschritt eine abrasive Entschichtung stattfindet und das Bauteil (9) danach erneut in dem Mittel (6) angeordnet wird.

7. Verfahren nach Anspruch 1,
**dadurch gekennzeichnet, dass**
in einem Verfahrenszwischenschritt das Bauteil (9) gespült wird.

8. Verfahren nach Anspruch 1,
**dadurch gekennzeichnet, dass**
die Spannung gepulst wird.

9. Verfahren nach Anspruch 1,
**dadurch gekennzeichnet,**
**dass** ein Behälter (3) für das Mittel (6) verwendet wird, und dass mehrere Bauteile (9) in einem Behälter (3) vorhanden sind,
für die (9) jeweils ein individueller zeitlicher Verlauf (I(t)) ermittelt wird.

## Claims

1. Process for removing the coating from a component (9), in which the component (9) is arranged in an agent (6) which at least partially attacks the surface of the component (9), **characterized in that** just from time to time a voltage is applied to the component (9) and a further pole (3, 12), so that a current (I) flows at least through the agent (6), the time profile (I(t)) of which current represents the state of the coating removal process and is used to decide whether to terminate or interrupt the residence of the component (9) in the agent (6), the removal of the coating being dominated not by a voltage-initiated electrolytic process, but only by attacks from the agent (6).

2. Process according to Claim 1, **characterized in that** the further pole used is an electrode (12) in the agent (6).

3. Process according to Claim 1 or 2, **characterized in that** the agent (6) used is an acid.

4. Process according to Claim 1, **characterized in that** the current (I) rises with time (t) at the start of the coating removal process and then remains relatively constant.

5. Process according to Claim 1, **characterized in that** a drop in the current (I(t)) in the time profile, in particular to a predetermined comparison value, marks an end point for the coating removal process.

6. Process according to Claim 1, **characterized in that** the process is carried out in substeps, with abrasive coating removal in each case taking place in a process intermediate step and the component (9) then being put back in the agent (6).

7. Process according to Claim 1, **characterized in that** the component (9) is rinsed in a process intermediate step.

8. Process according to Claim 1, **characterized in that** the voltage is pulsed.

9. Process according to Claim 1, **characterized in that** a vessel (3) is used for the agent (6), and **in that** a plurality of components (9), for each of which (9) an individual time profile (I(t)) is determined, are present in one vessel (3).

## Revendications

1. Procédé pour enlever des couches d'un composant (9), dans lequel on met le composant (9) dans un milieu (8),
qui attaque au moins en partie la surface du composant (9),
**caractérisé en ce que**
on applique de temps en temps une tension au composant (9) et à un autre pôle (3, 12) de manière à faire passer au moins dans le milieu (6) un courant (I),
dont la variation (I(t)) en fonction du temps représente l'état du processus d'enlèvement des couches et qui est mis à profit pour décider de mettre fin au séjour du composant (9) dans le milieu (6) ou de l'interrompre, l'enlèvement des couches n'étant pas régit par un processus d'électrolyse initié par une tension,
mais seulement par l'attaque du milieu (9).

2. Procédé suivant la revendication 1,
**caractérisé en ce que**
on utilise comme autre pôle une électrode (12) dans le milieu (6).

3. Procédé suivant la revendication 1 ou 2,
**caractérisé en ce que**,
on utilise comme milieu (6) un acide.

4. Procédé suivant la revendication 1,
**caractérisé en ce que**,
le courant (I) s'élève en fonction du temps (t) au début du processus d'enlèvement de couches, puis reste relativement constant.

5. Procédé suivant la revendication 1,
**caractérisé en ce que**,
un abaissement du courant (I(t)) dans la variation dans le temps, notamment jusqu'à une valeur de comparaison prescrite, repère un point final du processus d'enlèvement de couches.

6. Procédé suivant la revendication 1,
**caractérisé en ce que**,
qu'on effectue le procédé en des stades partiels, un enlèvement de couches par abrasion ayant lieu respectivement dans un stade intermédiaire du procédé et le composant (9) étant ensuite mis à nouveau dans le milieu (6).

7. Procédé suivant la revendication 1,
**caractérisé en ce que**,
on rince le composant (9) dans un stade intermédiaire du procédé.

8. Procédé suivant la revendication 1,
**caractérisé en ce que**,
la tension est pulsée.

9. Procédé suivant la revendication 1 ou 2,
**caractérisé en ce que**,
l'on utilise une cuve (3) pour le milieu (6) et **en ce qu'**il y a plusieurs composants (9) dans une cuve (3),
pour lesquels (9) on détermine respectivement une variation (I(t)) individuelle dans le temps.
